# FASCICULE DE BREVET EUROPEEN

(11) **EP 1 821 584 B1**
(45) Date de publication et mention de la délivrance du brevet: **23.12.2009**
(21) Numéro de dépôt: 07290212.5
(22) Date de dépôt: 20.02.2007
(51) Int. Cl.: H05H 1/44, H05H 1/42

(54) **Procédé de dépôt de barrière thermique par torche à plasma**
Verfahren zur Abscheidung einer Wärmesperrschicht mittels eines Plasmabrenners
Method of depositing a thermal barrier by plasma torch

(30) Priorité: 20.02.2006 FR 0650590
(43) Date de publication de la demande: 22.08.2007
(73) Titulaire: SNECMA, 75015 Paris (FR)
(72) Inventeur: Braillard, Frédéric, 86100 Chatellerault (FR); Menuey, Justine, 86100 Chatellerault (FR); Nogues, Elise, 87000 Limoges (FR); Tricoire, Aurélien, 461 44 Trollhatan (SE); Vardelle, Michel, 87590 Saint Just le Matel (FR)
(74) Mandataire: Barbin le Bourhis, Joël

(56) Documents cités:
- US-A- 3 714 390
- US-A- 3 912 235
- US-A- 3 997 468
- US-A- 4 818 837

## Description

La présente invention concerne un procédé de dépôt sur un substrat d'un matériau jouant le rôle de barrière thermique, ce matériau se présentant, avant dépôt, sous forme d'une poudre.

Le substrat est par exemple un superalliage, en particulier un superalliage destiné à constituer des pièces de turbomachine.

Les deux technologies utilisées industriellement pour le dépôt sur un substrat d'un matériau, typiquement une céramique, jouant le rôle de barrière thermique, sont la projection par plasma, et le dépôt en phase vapeur.

La projection par plasma consiste à injecter le matériau à déposer, sous forme pulvérulente, dans le jet plasma d'une torche plasma. Le jet plasma est généré grâce à la création d'un arc électrique entre l'anode et la cathode d'une torche plasma, qui ionise alors le mélange gazeux soufflé à travers cet arc par la torche plasma. La taille des particules de poudre injectées dans le jet varie typiquement entre 1 µm et 50 µm. Le jet plasma, qui atteint une température de 20 000 K et une vitesse de l'ordre de 400 à 1000 m/s, entraîne et fait fondre les particules de poudre. Celles-ci viennent heurter le substrat sous forme de gouttelettes qui se solidifient à l'impact sous forme écrasée.

Un exemple est divulgué dans US-A-4818837.

Le dépôt en phase vapeur utilise en général un faisceau d'électrons pour vaporiser le matériau à déposer. La technique la plus courante est l'EBPVD ("Electron Beam Physical Vapor Deposition"). Le matériau, une fois vaporisé par le faisceau d'électrons, vient se condenser sur le substrat. A cause de l'utilisation d'un faisceau d'électrons, un vide secondaire doit être maintenu dans l'enceinte enfermant le faisceau d'électrons, le matériau à déposer, et le substrat.

Il existe d'autres technologies, mais qui ne sont pas encore au stade industriel. L'EBDVD ("Electron Beam Directed Vapor Deposition") est basée sur le principe de l'EBPVD. La TPPVD ("Thermal Plasma Physical Vapor Deposition") utilise une torche plasma comme source de chaleur pour évaporer le matériau à déposer. La torche est couplée à une source radiofréquence pour une efficacité accrue. L'obstacle technique posé par cette méthode est de maintenir dans le plasma la poudre de matériau à déposer suffisamment longtemps pour qu'elle se vaporise.

Chacune des deux technologies utilisées industriellement pour le dépôt sur un substrat d'un matériau jouant le rôle de barrière thermique possède des avantages et des inconvénients :

Le dépôt résultant de la projection par plasma présente une morphologie lamellaire, les lamelles superposées étant parallèles à la surface du substrat. Le dépôt possède des microfissures, qui sont dues à la trempe que les gouttelettes subissent à l'impact sur le substrat, et est poreux. Le dépôt a donc l'avantage, de par sa structure et sa porosité, de posséder une faible conductivité thermique. Le substrat est donc mieux protégé thermiquement. Par contre, ce type de dépôt présente une durée de vie limitée, car les dilatations thermiques du substrat ont tendance à fracturer le dépôt et à le délaminer. En outre il est difficile d'obtenir par ce procédé un dépôt d'épaisseur uniforme sur des pièces de forme complexe, car ce procédé est très directionnel.

Le dépôt résultant des techniques en phase vapeur par faisceau d'électrons présente une morphologie colonnaire, les colonnes étant agencées les unes à côté des autres et de façon perpendiculaire à la surface du substrat. Ce dépôt a donc une bonne durée de vie, d'une part car sa structure s'accommode bien des dilatations thermiques du substrat, et d'autre part parce que sa résistance à l'érosion est plus élevée que celle d'un dépôt plasma. Par contre, ce dépôt possède une conductivité thermique plus élevée que celle d'un dépôt obtenu par projection plasma, ce qui est indésirable car le dépôt constitue alors une barrière thermique moins efficace. De plus, la vitesse de dépôt et le rendement sont faibles. La faiblesse du rendement est due au fait que ce procédé créé un "nuage" de vapeur, qui se condense donc de façon indiscriminée, y compris sur les parois. Surtout, le dépôt par faisceau d'électrons est une technique coûteuse et délicate car elle nécessite de fortes puissances électriques pour l'alimentation des canons à électrons et l'obtention d'un vide secondaire poussé dans des enceintes de grand volume.

La présente invention vise à remédier à ces inconvénients, ou tout au moins à les atténuer.

L'invention vise à proposer une méthode permettant d'une part d'obtenir un dépôt combinant les avantages techniques d'un dépôt lamellaire et d'un dépôt colonnaire, à savoir une faible conductivité thermique, une bonne durée de vie, une bonne résistance à l'érosion, une vitesse de dépôt et un rendement élevés, d'autre part possédant un coût de mise en oeuvre plus faible que celui du procédé de dépôt en phase vapeur.

Ce but est atteint grâce au fait que la poudre est introduite dans le jet plasma d'une première torche plasma et dans le jet plasma d'au moins une deuxième torche plasma, la première torche plasma et au moins la deuxième torche plasma étant disposées dans une enceinte et orientées de sorte que leurs jets plasma se croisent de façon à créer un jet plasma résultant dans lequel la poudre est vaporisée, le substrat étant placé dans l'axe du jet plasma résultant.

Grâce à l'utilisation de deux torches plasma, la quantité d'énergie reçue par les particules de poudre est augmentée, ce qui favorise l'évaporation de ces particules. Par ailleurs, lors de la rencontre des jets plasma, les particules de poudre les plus grosses, qui ne se sont pas vaporisées, continuent leur trajectoire dans l'axe des jets respectifs, tandis que la poudre vaporisée est entraînée par l'écoulement des gaz dans le jet plasma résultant de la combinaison des jets plasma de chacune des torches. Il se produit donc une séparation entre les particules de poudre non vaporisées et la vapeur de matériau. Ainsi, lorsque le substrat est placé dans l'axe du jet plasma résultant, il est impacté par le matériau en phase vapeur, ce qui favorise un dépôt du matériau sur le substrat sous forme colonnaire.

Egalement, grâce au fait que le jet résultant est directionnel, la vitesse de dépôt et le rendement sont plus élevés qu'en utilisant la technique du dépôt en phase vapeur par faisceau d'électrons.

En outre, il n'est pas nécessaire d'établir le vide dans l'enceinte contenant les torches et le substrat, et la puissance de fonctionnement des torches plasma est plus faible que celle d'un faisceau d'électrons. Le coût de mise en oeuvre du présent procédé est donc plus faible que celui des technologies actuelles de dépôt en phase vapeur.

De plus, en modifiant les paramètres des torches plasma, on peut diminuer la proportion des particules de poudre qui sont évaporées, et ainsi favoriser un dépôt sur le substrat sous forme lamellaire. Au total, on peut donc obtenir par le présent procédé un dépôt de structure hybride, combinant simultanément des dépôts sous forme colonnaire et lamellaire. Ce dépôt hybride possède une faible conductivité thermique, une bonne durée de vie, une bonne résistance à l'érosion, combinant ainsi les avantages des structures colonnaire et lamellaire.

Par exemple, deux torches plasma seulement sont utilisées.

Avantageusement, il existe une dépression dans l'enceinte.

Grâce à la création d'une simple dépression peu importante (vide primaire) dans l'enceinte, le plasma est moins dense, ce qui permet aux particules fines de la poudre de matériau de pénétrer plus facilement dans le jet plasma et donc d'être mieux chauffées. La diminution de la pression permet également de réduire la pression de vapeur saturante du matériau, et donc de favoriser son évaporation.

Avantageusement, les axes des torches sont les génératrices d'un cône d'axe central z, l'axe de chacune des torches faisant avec l'axe central z du cône un angle α compris entre 20° et 60°, l'axe central z du cône étant dirigé vers la surface du substrat destinée à recevoir le matériau à déposer.

Grâce à cette disposition, les jets plasma se croisent tous en un même point, et l'orientation des torches les unes par rapport aux autres est optimisée pour obtenir un jet plasma où les particules de poudre sont vaporisées. En effet, si les angles entre les axes des torches et l'axe central z du cône sont trop faibles, les particules les plus grosses non vaporisées sont entraînées par le jet. Si les angles entre les axes des torches et l'axe central z du cône sont trop élevés, le jet plasma résultant généré est insuffisant.

Avantageusement, la distance D entre chacune des torches et le substrat est comprise entre 50 mm et 500 mm.

Grâce à cette disposition, le dépôt de la poudre vaporisée sur le substrat est optimisé.

Avantageusement, le matériau est une céramique.

Par exemple, la céramique est choisie dans un groupe comprenant de la zircone yttriée, de la zircone pouvant être stabilisée avec au moins un des oxydes sélectionnés dans la liste suivante : CaO; MgO, CeO₂, et les oxydes de terres rares.

Avantageusement, le substrat peut comporter en surface une sous-couche de liaison sur laquelle le matériau jouant le rôle de barrière thermique est déposé selon le procédé conforme à l'invention.

Grâce à la présence de cette sous-couche, il y a un meilleur accrochage entre le substrat et le matériau déposé. La sous-couche peut également contribuer à jouer le rôle de barrière thermique conjointement au matériau déposé.

Avantageusement, le matériau introduit sous forme de poudre dans chacune des torches est différent d'une torche à l'autre.

L'invention concerne également une installation destinée au dépôt sur un substrat d'un matériau jouant le rôle de barrière thermique, le matériau se présentant, avant dépôt, sous forme de poudre.

Selon l'invention, l'installation comprend une enceinte dans laquelle est disposé le substrat, une première torche plasma et au moins une deuxième torche plasma disposées dans ladite enceinte de façon que lorsque la poudre est introduite dans le jet plasma de la première torche plasma et dans le jet plasma de la deuxième torche plasma, le jet plasma de ladite première torche plasma et le jet plasma de la deuxième torche plasma se croisent ce par quoi on créé un jet plasma résultant dans lequel la poudre est vaporisée, le substrat étant placé dans l'axe du jet plasma résultant.

L'installation comprend en outre un support apte à recevoir le substrat, et des supports pour recevoir chacune des torches plasma, les supports étant réglables de façon à permettre une orientation quelconque des torches.

Avantageusement, le diamètre interne de chacune des torches est supérieur à 6 mm.

Grâce à cette disposition, la densité du plasma au sortir des tuyères est plus faible, et donc le temps de séjour des particules à l'intérieur du plasma est plus long. Les particules de poudre sont donc mieux vaporisées.

L'invention concerne également une pièce thermomécanique obtenue par dépôt sur un substrat d'un matériau jouant le rôle de barrière thermique selon le procédé conforme à l'invention présenté précédemment.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une vue d'ensemble d'une installation permettant la mise en oeuvre du procédé selon l'invention,
- la figure 2 est une vue représentant le croisement des jets plasma, et du jet plasma résultant.

Comme représenté sur la figure 1, une enceinte 2 comprend une première torche plasma 10, une deuxième torche plasma 20, et un substrat 40. La première torche plasma et la deuxième torche plasma forment chacune un angle α avec un axe z dirigé vers la surface du substrat destinée à recevoir le dépôt (sur l'exemple illustré, l'axe z est perpendiculaire à la surface du substrat 40). Pour des raisons de symétrie, l'angle α est identique pour la première et la deuxième torches plasma 10, 20. Toutefois, cet angle α pourrait être différent pour chaque torche. Idéalement, l'angle α est compris entre 20° et 60°. L'extrémité de chaque torche d'où sort le jet plasma est située à une distance D de la surface 42 du substrat 40 destinée à recevoir le dépôt, la distance D étant mesurée parallèlement à l'axe z. Pour des raisons de symétrie, la distance D est identique pour la première et la deuxième torches plasma 10, 20. Toutefois, cette distance pourrait être différente pour chaque torche. Idéalement, la distance D entre chacune des torches 10, 20 et le substrat 40 est comprise entre 50 mm et 500 mm.

La figure 2 illustre plus précisément le procédé de dépôt selon l'invention. La première torche plasma 10 et la deuxième torche plasma 20 fonctionnent de façon classique, sans induction. Ce fonctionnement ne sera donc pas décrit en détails, seuls les grands principes sont rappelés ci-après. Un mélange gazeux est expulsé de chaque torche plasma 10, 20 à travers un arc électrique entre l'anode et la cathode de chaque torche plasma. Ce mélange gazeux est ainsi ionisé et éjecté à grande vitesse (typiquement comprise entre 500 et 2000 m/s) et haute température (typiquement supérieure à 10 000 K), et forme un jet plasma 12, 22.

Le matériau destiné à être déposé sur le substrat est introduit dans chacun des jets plasma sous forme de poudre au niveau de l'extrémité de la torche plasma d'où est éjecté le jet plasma. La taille des particules constituant la poudre varie typiquement entre 1µm et 100µm.

Les particules de poudre introduites dans le jet plasma 12 de la première torche plasma 10, et celles introduites dans le jet plasma 22 de la deuxième torche plasma 20, sont chauffées par chacun des jets dès leur introduction dans les jets. Elles sont entraînées jusqu'à la zone de croisement 32 où le premier jet plasma 12 et le deuxième jet plasma 22 se croisent. Au niveau de cette zone de croisement 32, la quantité d'énergie reçue par les particules de poudre est augmentée, ce qui favorise l'évaporation de ces particules. Les particules de poudre les plus grosses 15 du premier jet plasma, et les particules de poudre les plus grosses 25 du premier jet plasma, qui ne se sont pas vaporisées, continuent leur trajectoire dans l'axe des jets respectifs (axes des torches), tandis que la poudre vaporisée est entraînée par l'écoulement des gaz dans le jet plasma résultant 30 formé par la combinaison du premier jet plasma 12 et du deuxième jet plasma 22. Il se produit donc une séparation entre les particules de poudre non vaporisées et la vapeur de matériau. En se déposant sur le substrat 40, la vapeur de matériau transportée par le jet plasma résultant 30 forme un dépôt 50, de morphologie essentiellement colonnaire.

Une torche plasma fonctionnant typiquement à pression ambiante, il n'est pas nécessaire d'établir le vide dans l'enceinte 2 contenant les torches plasma 10, 20 et le substrat 40. Le coût de mise en oeuvre du présent procédé, qui permet le dépôt du matériau en phase vapeur sur un substrat, est donc plus faible que celui des technologies actuelles de dépôt en phase vapeur. Pour améliorer le dépôt, il est possible toutefois d'établir un vide primaire dans l'enceinte 2. Mais contrairement aux technologies actuelles de dépôt en phase vapeur, il n'est pas nécessaire d'établir dans l'enceinte un vide secondaire, et le coût de mise en oeuvre du présent procédé est donc moindre.

Typiquement le diamètre d'une torche plasma est de 6 mm. Afin d'améliorer le processus d'évaporation, il est possible d'utiliser des diamètres de torche supérieurs.

Le matériau à déposer sur le substrat 40 est typiquement une céramique, car les barrières thermiques possédant les meilleures propriétés sont obtenues avec des céramiques. Typiquement, les céramiques utilisées sont des zircones yttriées, en particulier une zircone yttriée comprenant une teneur massique d'oxyde d'yttrium entre 4% et 20%. D'autres céramiques peuvent être utilisées, comme par exemple zircone pouvant être stabilisée avec au moins un des oxydes sélectionnés dans la liste suivante : CaO, MgO, CeO₂, et les oxydes de terres rares, à savoir les oxydes de scandium, de lanthane, de cérium, de praséodyme, néodyme, prométhium, samarium, europium, gadolinium, terbium, dysprosium, holmium, erbium, thulium, ytterbium, lutétium.

Le substrat 40 peut comporter en surface une sous-couche de liaison sur laquelle le matériau jouant le rôle de barrière thermique est déposé pour former le dépôt 50. Cette sous-couche permet un meilleur accrochage entre le substrat 40 et le matériau déposé formant le dépôt 50, et joue également le rôle d'une barrière thermique supplémentaire. Par exemple, la sous-couche peut être un alliage alumino-formeur résistant à l'oxydation-corrosion tel qu'un alliage apte à former une couche d'alumine protectrice par oxydation, un alliage de type MCrAlY, M étant un métal choisi parmi le nickel, le chrome, le fer ou le cobalt.

Il est possible également d'introduire dans chacune des torches plasma 10, 20 un matériau différent, de façon à obtenir sur le substrat 40 un dépôt 50 dont la composition est différente de celle de chacun des matériaux introduits dans les torches plasma 10, 20. Le débit de poudre introduite dans chaque torche 10, 20 peut être le même ou différent d'une torche à l'autre. Par ailleurs, le débit de poudre introduite dans chaque torche 10, 20 peut être constant dans le temps ou variable dans le temps.

Le procédé pour le dépôt sur un substrat d'un matériau jouant le rôle de barrière thermique a été décrit dans le cas où deux torches plasma sont utilisées. Toutefois, un nombre plus important de torches pourrait être utilisé pour le dépôt.

## Revendications

1. Procédé pour le dépôt sur un substrat (40) d'un matériau jouant le rôle de barrière thermique, ledit matériau étant avant dépôt sous forme de poudre, avec une première torche plasma (10) et au moins une deuxième torche plasma (20) disposées dans une enceinte (2) et orientées de sorte que leurs jets plasma (12,22) se croisent de façon à créer un jet plasma résultant (30) dans lequel ladite poudre est vaporisée, ledit substrat (40) étant placé dans l'axe dudit jet plasma résultant (30), **caractérisé en ce que** ladite poudre est introduite dans le jet plasma (12) de la première torche plasma (10) au niveau de l'extrémité de la torche (10) d'où le jet (12) est éjecté et dans le jet plasma (22) d'au moins une deuxième torche plasma (20) au niveau de l'extrémité de la torche (20) d'où le jet (22) est éjecté.

2. Procédé selon la revendication 1 **caractérisé en ce que** seulement deux desdites torches plasma (10, 20) sont utilisées.

3. Procédé selon la revendication 1 ou 2 **caractérisé en ce qu'**il existe une dépression dans ladite enceinte (2).

4. Procédé selon l'une des revendications 1 à 3 **caractérisé en ce que** les axes desdites torches (10, 20) sont les génératrices d'un cône d'axe central (z), l'axe de chacune desdites torches (10, 20) faisant avec l'axe central (z) du cône un angle (α) compris entre 20° et 60°, l'axe central (z) du cône étant dirigé vers la surface (42) du substrat (40) destinée à recevoir le matériau à déposer.

5. Procédé selon l'une quelconque des revendications 1 à 4 **caractérisé en ce que** la distance D entre chacune desdites torches (10, 20) et ledit substrat (40) est comprise entre 50 mm et 500 mm.

6. Procédé selon l'une quelconque des revendications 1 à 5 **caractérisé en ce que** ledit matériau est une céramique.

7. Procédé selon la revendication 6 **caractérisé en ce que** ladite céramique est choisie dans un groupe comprenant de la zircone yttriée, de la zircone pouvant être stabilisée avec au moins un des oxydes sélectionnés dans la liste suivante : CaO, MgO, CeO₂, et les oxydes de terres rares.

8. Procédé selon l'une quelconque des revendications 1 à 7, **caractérisé en ce que** ledit substrat (40) peut comporter en surface (42) une sous-couche de liaison sur laquelle ledit matériau jouant le rôle de barrière thermique est déposé.

9. Procédé selon l'une quelconque des revendications 1 à 8 **caractérisé en ce que** ledit matériau introduit sous forme de poudre dans chacune desdites torches (10, 20) est différent d'une torche à l'autre.

10. Installation destinée au dépôt sur un substrat (40) d'un matériau jouant le rôle de barrière thermique, ledit matériau étant avant dépôt sous forme de poudre, **caractérisée en ce qu'**elle comprend une enceinte (2) dans laquelle est disposé ledit substrat, une première torche plasma (10) et au moins une deuxième torche plasma (20) disposées dans ladite enceinte (2), des moyens pour introduire de la poudre dans le jet plasma (12) de ladite première torche plasma (10) au niveau de l'extrémité de cette torche d'où ce jet est éjecté et des moyens pour introduire de la poudre dans le jet plasma (22) de ladite au moins deuxième torche plasma (20) au niveau de l'extrémité de cette torche d'où ce jet est éjecté, de façon que lorsque ladite poudre est introduite dans le jet plasma (12) de ladite première torche plasma (10) et dans le jet plasma (22) d'au moins ladite deuxième torche plasma (20), le jet plasma (12) de ladite première torche plasma (10) et le jet plasma (22) de ladite deuxième torche plasma (20) se croisent ce par quoi on créé un jet plasma résultant (30) dans lequel ladite poudre est vaporisée, ledit substrat (40) étant placé dans l'axe dudit jet plasma résultant (30).

11. Installation selon la revendication 10 **caractérisée en ce que** le diamètre interne de chacune desdites torches (10, 20) est supérieur à 6 mm.

## Claims

1. A method of depositing, onto a substrate (40), a material acting as a thermal barrier, said material being in powder form prior to deposition, with a first plasma torch (10) and at least a second plasma torch (20) being disposed in an enclosure (2) and oriented in such a manner that their plasma jets (12, 22) cross, so as to create a resultant plasma jet (30) in which said powder is vaporized, said substrate (40) being placed on the axis of said resultant plasma jet (30), the method being **characterised in that** said powder is introduced into the plasma jet (12) of the first plasma torch (10) at the end of the torch (10) from which the jet (12) is ejected and into the plasma jet (22) of at least one second plasma torch (20) at the end of the torch (20) from which the jet (22) is ejected.

2. A method according to claim 1, **characterised in that** only two of said plasma torches (10, 20) are used.

3. A method according to claim 1 or claim 2, **characterised in that** pressure in said enclosure (2) is reduced.

4. A method according to one of claims 1 to 3, **characterised in that** the axes of said torches (10, 20) constitute generator lines of a cone of central axis (z), the axis of each of said torches (10, 20) forming, relative to the central axis (z) of the cone, an angle (α) lying in the range 20° to 60°, the central axis (z) of the cone being directed towards the surface (42) of the substrate (40) that is to receive the material to be deposited.

5. A method according to any one of claims 1 to 4, **characterised in that** the distance D between each of said torches (10, 20) and said substrate (40) lies in the range 50 mm to 500 mm.

6. A method according to any one of claims 1 to 5, **characterised in that** said material is a ceramic.

7. A method according to claim 6, **characterised in that** said ceramic is selected from a group comprising yttrium zirconia, and zirconia optionally stabilized with at least one of the oxides selected from the following list: CaO, MgO, CeO₂, and rare earth oxides.

8. A method according to any one of claims 1 to 7, **characterised in that** said substrate (40) may include a bonding underlayer at its surface (42) onto which said material acting as a thermal barrier is deposited.

9. A method according to any one of claims 1 to 8, **characterised in that** said material introduced in powder form into each of said torches (10, 20) is different from one torch to the other.

10. An installation for depositing, onto a substrate (40), a material acting as a thermal barrier, said material being in powder form prior to deposition, the installation being **characterised in that** it comprises an enclosure (2) having said substrate disposed therein, a first plasma torch (10), and at least one second plasma torch (20) disposed in said enclosure (2), means for introducing powder into the plasma jet (12) of said first plasma torch (10) at the end of the torch from which the jet is ejected and means for introducing powder into the plasma jet (22) of said at least second plasma torch (20) at the end of the torch from which the jet is ejected, in such a manner that when said powder is introduced into the plasma jet (12) of said first plasma torch (10) and into the plasma jet (22) of at least said second plasma torch (20), the plasma jet (12) of said first plasma torch (10) and the plasma jet (22) of said second plasma torch (20) cross, thereby creating a resultant plasma jet (30) in which said powder is vaporized, said substrate (40) being placed on the axis of said resultant plasma jet (30).

11. An installation according to claim 10, **characterised in that** the inside diameter of each of said torches (10, 20) is greater than 6 mm.

## Patentansprüche

1. Verfahren zum Abscheiden eines als Wärmebarriere fungierenden Materials auf einem Substrat (40), wobei das Material vor dem Abscheiden in Pulverform vorliegt, mit einem ersten Plasmabrenner (10) und wenigstens einem zweiten Plasmabrenner (20), die in einem Raum (2) angeordnet und derart ausgerichtet sind, daß ihre Plasmastrahlen (12, 22) sich kreuzen, so daß ein resultierender Plasmastrahl (30) erzeugt wird, in dem das Pulver verdampft wird, wobei das Substrat (40) in der Achse des resultierenden Plasmastrahls (30) angeordnet ist, **dadurch gekennzeichnet, daß** das Pulver in den Plasmastrahl (12) des ersten Plasmabrenners (10) im Bereich des Endes des Brenners (10) eingebracht wird, an dem der Strahl (12) ausgestoßen wird, und in den Plasmastrahl (22) wenigstens eines zweiten Plasmabrenners (20) im Bereich des Endes des Brenners (20) eingebracht wird, an dem der Strahl (22) ausgestoßen wird.

2. Verfahren nach Anspruch 1, **dadurch gekennzeichnet, daß** nur zwei der Plasmabrenner (10, 20) verwendet werden.

3. Verfahren nach Anspruch 1 oder 2, **dadurch gekennzeichnet, daß** in dem Raum (2) ein Unterdruck herrscht.

4. Verfahren nach einem der Ansprüche 1 bis 3, **dadurch gekennzeichnet, daß** die Achsen der Brenner (10, 20) die Mantellinien eines Kegels mit der Mittelachse (z) sind, wobei die Achse jedes Brenners (10, 20) mit der Mittelachse (z) des Kegels einen Winkel (α) zwischen 20° und 60° einschließt, wobei die Mittelachse (z) des Kegels zur Oberfläche (42) des Substrats (40) gerichtet ist, die dazu bestimmt ist, das abzuscheidende Material aufzunehmen.

5. Verfahren nach einem der Ansprüche 1 bis 4, **dadurch gekennzeichnet, daß** der Abstand D zwischen jedem der Brenner (10, 20) und dem Substrat (40) zwischen 50 mm und 500 mm beträgt.

6. Verfahren nach einem der Ansprüche 1 bis 5, **dadurch gekennzeichnet, daß** das Material eine Keramik ist.

7. Verfahren nach Anspruch 6, **dadurch gekennzeichnet, daß** die Keramik aus einer Gruppe umfassend yttriumstabilisiertes Zirkonoxid, Zirkonoxid, das mit wenigstens einem der aus folgender Liste ausgewählten Oxide, nämlich CaO, MgO, CeO₂, und den Oxiden seltener Erden stabilisiert werden kann, ausgewählt ist.

8. Verfahren nach einem der Ansprüche 1 bis 7, **dadurch gekennzeichnet, daß** das Substrat (40) an der Oberfläche (42) eine Verbindungsunterschicht aufweisen kann, auf die das als Wärmebarriere fungierende Material abgeschieden wird.

9. Verfahren nach einem der Ansprüche 1 bis 8, **dadurch gekennzeichnet, daß** das in Pulverform in jeden der Brenner (10, 20) eingebrachte Material von einem Brenner zum anderen unterschiedlich ist.

10. Anlage, die für das Abscheiden eines als Wärmebarriere fungierenden Materials auf einem Substrat (40) bestimmt ist, wobei das Material vor dem Abscheiden in Pulverform vorliegt, **dadurch gekennzeichnet, daß** sie folgendes umfaßt, nämlich einen Raum (2), in dem das Substrat angeordnet ist, einen ersten Plasmabrenner (10) und wenigstens einen zweiten Plasmabrenner (20), die in dem Raum (2) angeordnet sind, Mittel zum Einbringen von Pulver in den Plasmastrahl (12) des ersten Plasmabrenners (10) im Bereich des Endes dieses Brenners, an dem dieser Strahl ausgestoßen wird, sowie Mittel zum Einbringen von Pulver in den Plasmastrahl (22) des wenigstens zweiten Plasmabrenners (20) im Bereich des Endes dieses Brenners, an dem dieser Strahl ausgestoßen wird, so daß dann, wenn das Pulver in den Plasmastrahl (12) des ersten Plasmabrenners (10) und in den Plasmastrahl (22) des wenigstens zweiten Plasmabrenners (20) eingebracht wird, der Plasmastrahl (12) des ersten Plasmabrenners (10) und der Plasmastrahl (22) des zweiten Plasmabrenners (20) sich kreuzen, wodurch ein resultierender Plasmastrahl (30) erzeugt wird, in dem das Pulver verdampft wird, wobei das Substrat (40) in der Achse des resultierenden Plasmastrahls (30) angeordnet ist.

11. Anlage nach Anspruch 10, **dadurch gekennzeichnet, daß** der Innendurchmesser jedes Brenners (10, 20) größer als 6 mm ist.
